# EUROPÄISCHE PATENTSCHRIFT

(11) **EP 0 628 884 B1**
(45) Veröffentlichungstag und Bekanntmachung des Hinweises auf die Patenterteilung: **23.12.1998**
(21) Anmeldenummer: 94107459.3
(22) Anmeldetag: 13.05.1994
(51) Int. Cl.: G03G 9/097, G03G 9/087

(54) **Elektrostatischer Toner, enthaltend Polyamine als Ladungsstabilisatoren**
Electrostatic toner, comprising a polyamine as charge control agent
Révélateur électrostatique, comprenant une polyamine comme agent de contrôle de charge

(30) Priorität: 21.05.1993 DE 4317059
(43) Veröffentlichungstag der Anmeldung: 14.12.1994
(73) Patentinhaber: BASF Aktiengesellschaft, 67063 Ludwigshafen (DE)
(72) Erfinder: Dix, Johannes Peter, Dr., D-67273 Weisenheim (DE); Baus, Ulf, Dr., D-69221 Dossenheim (DE); Beck, Karin Heidrun, Dr., D-67067 Ludwigshafen (DE); Raulfs, Friedrich-Wilhelm, Dr., D-67061 Ludwigshafen (DE)

(56) Entgegenhaltungen:
- EP-A- 0 163 528
- EP-A- 0 201 340
- DE-A- 2 531 458
- PATENT ABSTRACTS OF JAPAN vol. 14, no. 50 (P-998) (3993) 30. Januar 1990 & JP-A-01 279 258 (CANON) 9. November 1989
- PATENT ABSTRACTS OF JAPAN vol. 10, no. 41 (P-429) (2098) 18. Februar 1986 & JP-A-60 188 958 (SUMITOMO) 26. September 1985
- PATENT ABSTRACTS OF JAPAN vol. 8, no. 10 (P-248) (1447) 18. Januar 1984 & JP-A-58 171 060 (TOMOEGAWA) 7. Oktober 1983

## Beschreibung

Die vorliegende Erfindung betrifft neue elektrostatische Toner, enthaltend ein polymeres Bindemittel und als Ladungsstabilisator ein Polyamin, dessen mittleres Molekulargewicht 150 bis 15.000 beträgt und das mindestens 3 Stickstoffatome aufweist, wobei die Stickstoffatome durch C₂-C₄-Alkylen voneinander getrennt sind und als Substituenten C₁-C₁₃-Alkyl, das gegebenenfalls durch Phenyl, Hydroxy oder Carboxyl substituiert ist, Phenyl, C₁-C₁₀-Alkanoyl, Benzoyl, C₁-C₆-Alkylcarbamoyl, Phenylcarbamoyl oder einen Rest der Formel CO-L-CO, worin L für C₂-C₈-Alkylen steht, aufweisen, wobei im letzten Fall eine Vernetzung von zwei Polyamineinheiten resultiert, sowie die Verwendung der obengenannten Polyamine als Ladungsstabilisatoren in elektrostatischen Tonern.

Latente elektrostatische Bildaufzeichnungen werden dadurch entwickelt, daß der Toner auf dem elektrostatischen Bild induktiv abgeschieden wird. Die Ladungsstabilisatoren stabilisieren die elektrostatische Ladung des Toners. Dadurch wird das Bild kräftiger und konturenschärfer.

Die verwendeten Ladungsstabilisatoren müssen dabei vielseitige Anforderungen erfüllen:
- Fähigkeit zur Entwicklung des latenten elektrostatischen Bildes zu einem farbstarken sichtbaren Bild.
- Leichte Verteilbarkeit in der Tonerzubereitung, um ein störungsfreies, konturenscharfes, gleichförmiges Bild zu erzeugen.
- Unempfindlichkeit gegen Feuchtigkeit.
- Hohe Thermostabilität.

Aus der EP-A-242 420 sind elektrostatische Toner bekannt, die als Ladungsstabilisatoren Amine oder Ammoniumsalze enthalten.

Die EP-A-163 528 sowie die JP-A-279 258/1989 beschreiben elektrostatische Toner mit Polyaminen als Ladungsstabilisatoren.

Es hat sich jedoch gezeigt, daß die Ladungsstabilisatoren des Standes der Technik häufig Mängel in ihrem Anforderungsprofil aufweisen.

Aufgabe der vorliegenden Erfindung war es daher, neue elektrostatische Toner bereitzustellen, die über Ladungsstabilisatoren verfügen, die vorteilhafte anwendungstechnische Eigenschaften aufweisen.

Demgemäß wurden die eingangs näher bezeichneten elektrostatischen Toner gefunden.

Alle in den Polyaminen auftretenden Alkyl- und Alkylenreste können sowohl geradkettig als auch verzweigt sein.

Geeignete Alkylreste sind z.B. Methyl, Ethyl, Propyl, Isopropyl, Butyl, Isobutyl, sec-Butyl, Pentyl, Isopentyl, Neopentyl, tert-Pentyl, Hexyl, 2-Methylpentyl, Heptyl, 2-Methylhexyl, Octyl, Isooctyl, 2-Ethylhexyl, Nonyl, Isononyl, Decyl, Isodecyl, Undecyl, Dodecyl, Tridecyl, Isotridecyl, Benzyl, 1- oder 2-Phenylethyl, 2-Hydroxyethyl, 2- oder 3-Hydroxypropyl, 1-Carboxylethyl oder 2-Carboxylpropyl. (Die obigen Bezeichnungen Isooctyl, Isononyl, Isodecyl und Isotridecyl stammen von den nach der Oxosynthese erhaltenen Alkoholen - vgl. dazu Ullmanns Encyclopädie der technischen Chemie, 4. Auflage, Band 7, Seiten 215 bis 217, sowie Band 11, Seiten 435 und 436).

Geeignete Alkylenreste sind (CH₂)₂, (CH₂)₃, (CH₂)₄, CH(CH₃)CH₂, CH(CH₃)CH(CH₃), CH(C₆H₅)CH₂ oder CH (C₆H₅)CH (C₆H₅).

Geeignete Alkanoylreste sind z.B. Formyl, Acetyl, Propionyl, Butyryl, Isobutyryl, Pentanoyl, Isopentanoyl, Hexanoyl, Heptanoyl, Octanoyl, 2-Ethylhexanoyl, Nonanoyl oder Decanoyl.

Geeignete Alkylcarbamoylreste sind z.B. Methylcarbamoyl, Ethylcarbamoyl, Propylcarbamoyl, Isopropylcarbamoyl, Butylcarbamoyl, Isobutylcarbamoyl, Pentylcarbamoyl, Isopentylcarbamoyl, Neopentylcarbmaoyl oder Hexylcarbamoyl.

Bevorzugt sind elektrostatische Toner, die ein Polyamin enthalten, dessen mittleres Molekulargewicht 400 bis 4.000 beträgt.

In den elektrostatischen Tonern, die ein Polyamin enthalten, das mindestens 3 Stickstoffatome aufweist, weisen die Polyamine im allgemeinen unterschiedliche Anteile an primären, sekundären und tertiären Stickstoffatomen auf.

Weiterhin bevorzugt sind elektrostaische Toner, die ein Polyamin enthalten, in dem die Stickstoffatome C₁-C₁₃-Alkyl als Substituenten aufweisen.

Besonders bevorzugt sind elektrostatische Toner, die ein Polyamin enthalten, in dem die Stickstoffatome durch Ethylen oder 1,2- oder 1,3-Propylen, insbesondere Ethylen, voneinander getrennt sind.

Besonders bevorzugt sind weiterhin elektrostatische Toner, die ein Polyamin enthalten, in dem die Stickstoffatome C₁-C₆-Alkyl als Substituenten aufweisen.

Die obengenannten Polyamine sind in der Regel an sich bekannt oder können nach an sich bekannten Methoden, wie in der US-A-3 705 200, DE-A-2 253 594 oder DE-A-2 606 823 beschrieben, erhalten werden.

Sie können beispielsweise erhalten werden, indem man Polyamin-Grundkörper mit alkylierenden oder acylierenden Substanzen umsetzt, die die primären und sekundären Stickstoffatome des Grundkörpers höher substituieren. Als alkylierende Substanzen kommen dabei alle Substanzen in Betracht, die mit den NH-Gruppen des Grundkörpers unter Austausch eine Reaktion eingehen und hierfür eine substituierbare Gruppe, z.B. Sulfat, Halogen, Hydroxy oder Acetat, enthalten. Es kommen z.B. auch solche Substanzen in Betracht, die eine aktivierte Doppelbindung enthalten, wie Acrylsäure oder Styrol, oder die eine reaktive Gruppe, wie einen Oxiranring, aufweisen. Auch acylierende Reagenzien wie Carbonsäuren, Carbonsäureester oder Isocyanate können hierzu Verwendung finden, da sie ebenfalls die primären und sekundären Stickstoffatome des Grundkörpers höher substituieren können.

Besonders bevorzugt sind solche Reagenzien, die selbst substituierte Stickstoffatome enthalten und leicht mit den Stickstoffatomen des Grundkörpers reagieren können und dabei den größten Teil der primären und sekundären Aminfunktionen im Grundkörper in tertiäre Aminfunktionen umwandeln. Besonders zu nennen sind z.B. Dialkylhydroxyalkylamine, deren Alkylgruppen 1 bis 13 Kohlenstoffatome enthalten, die linear, verzweigt oder cyclisch miteinander verbunden sein können. Sie reagieren mit den Polyamin-Grundkörpern unter Austritt von Wasser.

Die entsprechenden Polyamin-Grundkörper können z.B. auf an sich bekanntem Wege durch übliche Kondensations-, Additions- oder Substitutionsreaktionen aus Ammoniak oder Aminen und entsprechenden Reaktanden, beispielsweise durch Umsetzung von Ammoniak mit Ethylendichlorid oder Propylendichlorid hergestellt werden. Sie können auch hergestellt werden durch teilweise Acylierung der Stickstoffatome mit entsprechenden Carbonsäuren. Als Grundkörper besonders bevorzugt sind solche Grundkörper, die z.B. durch Polymerisation von Aziridin erhalten werden.

Der Anteil der oben näher bezeichneten Polyamine im elektrostatischen Toner beträgt in der Regel 0,01 bis 10 Gew.-%, bezogen auf das Gewicht des Toners.

Die in den neuen elektrostatischen Tonern enthaltenen polymeren Bindemittel sind an sich bekannt. Sie sind in der Regel thermoplastisch und haben einen Erweichungspunkt von 40 bis 200°C, vorzugsweise 50 bis 130°C und insbesondere 65 bis 115°C. Beispiele für polymere Bindemittel sind Polystyrol, Copolymere von Styrol mit einem Acrylat oder Methacrylat, Copolymere von Styrol mit Butadien und/oder Acrylnitril, Polyacrylate, Polymethacrylate, Copolymere eines Acrylats oder Methacrylats mit Vinylchlorid oder Vinylacetat, Polyvinylchlorid, Copolymere von Vinylchlorid mit Vinylidenchlorid, Copolymere von Vinylchlorid mit Vinylacetat, Polyesterharze, Epoxyharze, Polyamide oder Polyurethane.

Zusätzlich zu den obengenannten Polyaminen und den polymeren Bindemitteln können die erfindungsgemäßen Toner in bekannten Mengen Farbmittel, magnetisch anziehbares Material, Wachse und Fließmittel enthalten.

Die Farbmittel können organische Farbstoffe oder Pigmente, wie Nigrosin, Anilinblau, 2,9-Dimethylchinacridon, C.I. Disperse Red 15 (C.I. 6010), C.I. Solvent Red 19 (C.I. 26 050), C.I. Pigment Blue 15 (C.I. 74 160), C.I. Pigment Blue 22 (C.I. 69 810) oder C.I. Solvent Yellow 16 (C.I. 12 700) oder anorganische Pigmente, wie Ruß, Rotblei, gelbes Bleioxid oder Chromgelb, sein. Allgemein überschreitet die Menge des im Toner vorhandenen Farbmittels nicht 15 Gew.-%, bezogen auf das Gewicht des Toners.

Das magnetisch anziehbare Material kann beispielsweise Eisen, Nickel, Chromoxid, Eisenoxid oder ein Ferrit der Formel MeFe₂O₄, worin Me ein zweiwertiges Metall, z.B. Eisen, Kobalt, Zink, Nickel oder Mangan, darstellt, sein.

Die Herstellung der erfindungsgemäßen Toner erfolgt nach üblichen Verfahren, z.B. durch Vermischen der Bestandteile in einem Kneter und anschließendes Pulverisieren oder durch Schmelzen des polymeren Bindemittels oder eines Gemisches der polymeren Bindemittel, anschließende feine Zerteilung eines oder mehrerer der oben näher bezeichneten Polyamine, sowie der anderen Zusätze, falls verwendet, in dem geschmolzenen Harz unter Anwendung der für diesen Zweck bekannten Misch- und Knetmaschinen, anschließende Abkühlung der Schmelze zu einer festen Masse und schließlich Vermahlen der festen Masse zu Teilchen der gewünschten Teilchengröße (in der Regel 0,1 bis 50 µm). Es ist auch möglich, das polymere Bindemittel und den Ladungsstabilisator in einem gemeinsamen Lösungsmittel zu suspendieren und die anderen Zusätze in die Suspension zu geben. Die Suspension kann so als Flüssigtoner verwendet werden.

Man kann die Flüssigkeit aber auch in an sich bekannter Weise sprühtrocknen, die Lösungsmittel abdampfen oder die Flüssigkeit gefriertrocknen und den festen Rückstand zu Teilchen der gewünschten Teilchengröße vermahlen.

Es ist weiterhin möglich, die als Ladungstabilisatoren verwendeten Polyamine nicht zu lösen, sondern fein in der Lösung des polymeren Bindemittels zu dispergieren. Die so erhaltene Tonerzubereitung kann dann, beispielsweise gemäß der US-A-4 265 990, in einem xerographischen Bildaufzeichnungssystem verwendet werden.

Die oben näher bezeichneten Polyamine sind vorteilhafte Ladungsstabilisatoren. Sie genügen in der Regel dem eingangs geforderten Anwendungsprofil und zeichnen sich besonders dadurch aus, daß sie bei Zusatz zu einer Tonerpräparation dieser ein günstiges elektrostatisches Aufladungsprofil verleihen, d.h. die Toner lassen sich schnell und hoch aufladen. Die erfindungsgemäß anzuwendenden Ladungsstabilisatoren bewirken weiterhin, daß die Ladung auf einem hohen Niveau konstant gehalten wird.

Die folgenden Beispiele sollen die Erfindung näher erläutern.

### A) Herstellung der Polyamine

### Beispiel H1

277,3 g (1,6 mol) N,N-Dibutyl-N-(2-hydroxyethyl)amin wurden bei Raumtemperatur mit 69,6 g (1,28 mol) Polyethylenamin (mittleres Molgewicht: 430) unter Zugabe von 5 g 50 gew.-%iger wäßriger unterphosphoriger Säure vermischt. Unter Rühren und Stickstoffatmosphäre wurde die Mischung bis auf 230°C erwärmt. Hierbei destillierten insgesamt 26,9 g Wasser und 15,1 g N,N-Dibutyl-N-(2-hydroxyethyl)amin ab. Der Rückstand (ein viskoses Öl) wurde nach Erkalten in den Toner eingearbeitet.

Analog Beispiel H1 wurden die in der folgenden Tabelle 1 aufgeführten Beispiele H2 bis H6 durchgeführt. Als Amin wurde jeweils N,N-Dibutyl-N-(2-hydroxyethyl)amin verwendet.

**Tabelle 1**

| Bsp. | Polyethylenamin | | | | |
|---|---|---|---|---|---|
| Nr. | Molekulargewicht | Menge [g] | Amin Menge [g] | Abdestilliertes Wasser Menge [g] | Austrag Menge [g] |
| H2 | 860 | 94,5 | 260 | 18,5 | 314 |
| H3 | 860 | 113,4 | 234 | 16,7 | 308 |
| H4 | 1500 | 96,6 | 260 | 21,2 | 313 |
| H5 | 1500 | 82,4 | 277,3 | 23,5 | 308 |
| H6 | 430 | 69,6 | 277,3 | 24,4 | 303 |

### B) Anwendung

Die Anwendungsbeispiele wurden mit farbmittelfreien Tonermodellen, bestehend aus Harz und den erfindungsgemäßen Ladungsstabilisatoren, durchgeführt.

### I. Herstellung der Toner

### Beispiel A1

In eine Lösung von 10 g eines nicht vernetzten Styrol/Butylacrylatharzes in 100 ml Xylol wurden bei Raumtemperatur 0,2 g des Polyamins aus Beispiel H 1 eingetragen und anschließend gefriergetrocknet.

### Beispiel A2

In einem Mixer wurden 10 g eines nicht vernetzten Styrol/Butylacrylatharzes und 0,2 g des Polyamins aus Beispiel H 1 intensiv gemischt, bei 120°C geknetet, extrudiert und gemahlen. Es wurden durch Sichtung Tonerteilchen einer mittleren Partikelgröße von 50 µm erzeugt.

### II. Herstellung der Developer und Prüfung

Zur Herstellung eines Developers wurden 99 Gew.-% eines Stahlcarriers, der eine mittlere Teilchengröße von 100 µm aufwies, mit 1 Gew.-% des Toners genau eingewogen und über einen unten näher bestimmten Zeitraum hinweg auf einem Rollenbock aktiviert. Danach wurde die elektrostatische Aufladung des Developers bestimmt. Etwa 5 g des aktivierten Developers wurden in einem handelsüblichen q/m-Meter (Firma Epping GmbH, Neufahrn) in eine hard-blow-off-Zelle, die mit einem Elektrometer elektrisch verbunden war, eingefüllt. Die Maschenweiten der in der Meßzelle eingesetzten Siebe betrug 80 µm.

Damit war gewährleistet, daß der Toner möglichst vollständig ausgeblasen wurde, der Carrier aber in der Meßzelle verblieb. Durch einen kräftigen Luftstrom (ca. 4 000 cm³/min) und gleichzeitigem Absaugen wurde der Toner nahezu vollständig von den Carrierteilchen entfernt, wobei letztere in der Meßzelle verblieben. Die Aufladung des Carriers wurde am Elektrometer registriert. Sie entsprach dem Betrag der Aufladung der Tonerteilchen, nur mit umgekehrten Vorzeichen. Zur Berechnung des q/m-Wertes wurde deshalb der Betrag von q mit den umgekehrten Vorzeichen verwendet. Durch Zurückwiegen der Meßzelle wurde die Masse an ausgeblasenem Toner bestimmt und daraus die elektrostatische Aufladung q/m berechnet.

Die an den Tonern bestimmte Aufladung ist in der folgenden Tabelle 2 zusammengefaßt.

**Tabelle 2**

| Beispiel Nr. | Verbindung aus Beispiel | Zubereitung des Toners∗ | Aufladung nach einer Aktivierung von | | | |
|---|---|---|---|---|---|---|
| | | | 10 min | 30 min | 60 min | 120 min |
| | | | [µC/g] | | | |
| A1 | H1 | G | 9,5 | 8,8 | 7,9 | 7,3 |
| A2 | H1 | K | 6,6 | 6,9 | 6,9 | 6,1 |
| A3 | H2 | G | 5,3 | 5,5 | 4,8 | 4,8 |
| A4 | H3 | G | 6,7 | 6,4 | 5,5 | 5,2 |
| A5 | H4 | G | 6,6 | 6,4 | 6,1 | 5,8 |
| A6 | H5 | G | 7,3 | 6,8 | 7,2 | 7,0 |
| A7 | H5 | K | 4,8 | 5,1 | 4,8 | 3,1 |
| A8 | H6 | G | 6,1 | 6,5 | 6,6 | 6,8 |

| | | | | | | |
|---|---|---|---|---|---|---|
| * Die Zubereitung des Toners erfolgte entweder durch Gefriertrocknung gemäß Beispiel A1 (in der Tabelle mit "G" gekennzeichnet) oder durch Kneten bei einer Temperatur oberhalb des Erweichungspunktes des Harzes gemäß Beispiel A2 (in der Tabelle mit "K" gekennzeichnet). | | | | | | |

## Patentansprüche

1. Elektrostatische Toner, enthaltend ein polymeres Bindemittel und als Ladungsstabilisator ein Polyamin, dessen mittleres Molekulargewicht 150 bis 15.000 beträgt und das mindestens 3 Stickstoffatome aufweist, wobei die Stickstoffatome durch C₂-C₄-Alkylen voneinander getrennt sind und als Substituenten C₁-C₁₃-Alkyl, das gegebenenfalls durch Phenyl, Hydroxy oder Carboxyl substituiert ist, Phenyl, C₁-C₁₀-Alkanoyl, Benzoyl, C₁-C₆-Alkylcarbamoyl, Phenylcarbamoyl oder einen Rest der Formel CO-L-CO, worin L für C₂-C₈-Alkylen steht, aufweisen, wobei im letzten Fall eine Vernetzung von zwei Polyamineinheiten resultiert.

2. Elektrostatische Toner nach Anspruch 1, enthaltend ein Polyamin, dessen mittleres Molekulargewicht 400 bis 4.000 beträgt.

3. Elektrostatische Toner nach Anspruch 1, enthaltend ein Polyamin, in dem die Stickstoffatome C₁-C₁₃-Alkyl als Substituenten aufweisen.

4. Verwendung der Amine gemäß Anspruch 1 als Ladungsstabilisatoren in elektrostatischen Tonern.

## Claims

1. Electrostatic toners comprising a polymeric binder and a charge stabilizer that is a polyamine whose average molecular weight is from 150 to 15,000 and which has at least three nitrogen atoms, wherein the nitrogen atoms are separated from each other by C₂-C₄-alkylene, and are substituted by C₁-C₁₃-alkyl, which may be phenyl-, hydroxyl- or carboxyl-substituted, phenyl, C₁-C₁₀-alkanoyl, benzoyl, C₁-C₆-alkylcarbamoyl, phenylcarbamoyl or a radical of the formula CO-L-CO, where L is C₂-C₈-alkylene, the last case resulting in the crosslinking of two polyamine units.

2. Electrostatic toners as claimed in claim 1 comprising a polyamine whose average molecular weight is from 400 to 4,000.

3. Electrostatic toners as claimed in claim 1 comprising a polyamine in which the nitrogen atoms are substituted by C₁-C₁₃-alkyl.

4. The use of the amines of claim 1 as charge stabilizers in electrostatic toners.

## Revendications

1. Toner électrostatique contenant un liant polymère et une polyamine en tant qu'agent stabilisateur de charge, dont le poids moléculaire moyen s'élève à 150-15000 et qui présente au moins 3 atome d'azote, les atomes d'azote étant séparés les uns des autres par des groupements alkylène en C₂-C₄, et comportant, en tant que substituants, des groupements alkyle en C₁-C₁₃, pouvant être substitués par des groupements phényle, hydroxyle ou carboxyle, des groupements phényle, alcanoyle en C₁-C₁₀, benzoyle, (alkyle en C₁-C₆)carbamoyle, phénylcarbamoyle ou un reste de formule CO-L-CO, où L est mis pour un groupement alkylène en C₂-C₈, une réticulation de deux motifs polyamine ayant lieu dans le dernier cas.

2. Toner électrostatique selon la revendication 1, contenant une polyamine dont le poids moléculaire moyen s'élève à 400-4000.

3. Toner électrostatique selon la revendication 1, contenant une polyamine dans laquelle les atomes d'azote portent des groupements alkyle en C₁-C₁₃ en tant que substituants.

4. Utilisation de l'amine selon la revendication 1 en tant qu'agent stabilisateur de charge dans des toners électrostatiques.
